# EUROPEAN PATENT APPLICATION

(11) **EP 2 233 609 A1**
(43) Veröffentlichungstag der Anmeldung: **29.09.2010**
(21) Anmeldenummer: 08837746.0
(22) Anmeldetag: 14.10.2008
(51) Int. Cl.: C23C 28/00, C23C 18/32

(54) **LICHTABSORBIERENDES ELEMENT UND HERSTELLUNGSVERFAHREN DAFÜR**

(30) Priorität: 12.10.2007 JP 2007266786
(71) Anmelder: Henkel AG & Co. KGaA, 40589 Düsseldorf (DE)
(72) Erfinder: MORI, Kazuhiko, Tokyo 103-0027 (JP); OKANO, Yasuhiro, Tokyo 103-0027 (JP); HAYASHI, Hiroki, Tokyo 103-0027 (JP)
(86) Internationale Anmeldenummer: PCT/JP2008/068569
(87) Internationale Veröffentlichungsnummer: WO 2009/048155

(57) **Zusammenfassung**

Es wird ein lichtabsorbierendes Teil beschrieben, das eine schwarze untere Schicht, die Nickel und/oder Cobalt beinhaltet, und eine obere Schicht aufweist, die ein Oxid zumindest eines aus Aluminium, Magnesium und Zink auswählbares Elementes enthält. Außerdem wird ein Verfahren zur Herstellung dieses lichtabsorbierenden Teils angegeben. Das lichtabsorbierende Teil weist einen Überzug mit hohem Lichtabsorptionsvermögen und hervorragender Verschleißbeständigkeit auf, der auf einer aus Zink- oder Aluminiumlegierung bestehenden Oberfläche gebildet ist.

## Beschreibung

Die vorliegende Erfindung betrifft eine Oberflächenbehandlungstechnik für Metallmaterialien, insbesondere jedoch Materialien mit einer Zink- und/oder Aluminiumoberfläche, beispielsweise zink und/oder aluminiumbeschichtete Materialien, verzinktes Aluminium sowie Druckgussteile, Bleche und Folien aus Zink und/oder Aluminium. Genauer betrifft die vorliegende Erfindung lichtabsorbierende Teile, die einer Schwärzungsbehandlung unterzogen werden bzw. die Aufgabe haben, Licht zu absorbieren bzw. Lichtreflexion zu verhindern und u.a. in elektrischen Haushaltsgeräten und Küchengeräten, als Komponente von Geräten in den Bereichen Optik, Transport und Elektronik oder auch als Baumaterial verwendbar sind.

Von zinkatbehandeltem Aluminium, Zinkdruckguss, galvanisch oder durch Schmelztauchen verzinktem Stahl, Aluminiumblechen, Aluminiumradiatoren, Folien sowie aluminiumbeschichtete Folien wird wegen des weißen, Ascheweißen oder silberweißen Aussehens häufig verlangt, dass sie geschwärzt werden, um ihnen eine Luxuriösität bzw. hohe Qualität vermittelnde Anmutung zu verleihen oder um die Reflexion von Licht oder ein Geblendet werden zu verhindern. Metalloberflächen haben typischerweise einen metallischen Glanz und einen hohen Reflexionsgrad für Lichtstrahlung, aber durch Oberflächenbehandlung, typischerweise eine Abscheidung von Metallteilchen auf den Oberflächen, die kleiner als die Lichtwellenlänge dimensioniert sind, oder das Aufbringen von Rauheit, kann erreicht werden, dass genannte Oberflächen Licht absorbieren bzw. geschwärzt werden.

Techniken, die unter dieser Aufgabenstellung kleindimensionierte Metallkörner auf Zink- oder verzinkten Oberflächen substituieren und/oder abscheiden, sind aus der Vergangenheit nicht unbekannt. So offenbart beispielsweise JP-A Sho 61-253381 ein Verfahren, das eine Behandlung mit einem Schwärzungsmittel vorsieht, das Oxidationsmittel und Cu-lonen enthält und dem Ni-lonen zugesetzt sind. Gleichenfalls offenbart JP-A Hei 2-47273 ein Verfahren, das die Behandlung mit einer alkalischen wässrigen Lösung mit einem pH-Wert unter 11 vorsieht, die mindestens 1 g/l Ni²⁺ und mindestens das 6-molfache an Ammoniak enthält. Des Weiteren werden als Techniken zur Schwärzungsbehandlung von Aluminium beispielsweise in JP-A Sho 63-86873 ein Verfahren, das nach einer Zinkatbehandlung eine Behandlung mit einer Kupfer- und Silberionen enthaltenden Lösung vorsieht, und JP-A Sho 63-60290 ein Verfahren offenbart, das eine Behandlung mit einer Zink und Antimon enthaltenden Lösung vorsieht. Diese Verfahren sind jedoch nicht unproblematisch, da sie teures Silber oder schädliche wasserlösliche Antimonverbindungen einsetzen oder die verwendeten Chemikalien Ammoniakgeruch aufweisen und daher Probleme in Hinblick auf die Arbeitsumgebung entstehen. Ein weiteres Problem ergibt sich aus der kaum als genügend zu charakterisierenden Haftfestigkeit der Überzüge, da sich abgeschiedene schwarze Teilchen bei Verschleiß ablösen und dann beispielsweise die Kleidung verschmutzen.

Demgegenüber wird in JP-A 2005-187838 ein Verfahren offenbart, das die Bildung einer schwarzen Reaktionsschicht vorsieht, wozu die von Zink oder von einer Zinklegierung gebildete Oberfläche von Metallmaterialien mit einer wässrigen Lösung behandelt wird, die mindestens ein Metallion, ausgewählt aus Ni und Co, und eine Schwefelverbindung enthalt.

Die Aufgabe der vorliegenden Erfindung liegt somit in der Bereitstellung eines lichtabsorbierenden Teils mit einer lichtabsorbierenden Schicht, die auf den Oberflächen von Metallmaterialien, das eine aus Zink und/oder Aluminiumlegierung bestehenden Oberfläche aufweist und einen hohen Schwarzgrad zeigt, wobei die schwarze Schicht schwer ablösbar ist und durch eine hervorragende Lackschichthaftfestigkeit charakterisiert ist; außerdem ist es Aufgabe der vorliegenden Erfindung, ein Verfahren zur Herstellung dieser lichtabsorbierenden Teile anzugeben.

Die Erfinder haben in zielgerichteten Studien über lichtabsorbierende Teile (und ein Verfahren zu dessen Herstellung), die eine aus Zink und/oder Aluminiumlegierung bestehenden Oberfläche aufweisen und einen hohen Schwarzgrad zeigen, wobei die schwarze Schicht schwer ablösbar ist und durch eine hervorragende Lackschichthaftfestigkeit charakterisiert ist, das folgende Verfahren gefunden.

Das erfindungsgemäße lichtabsorbierende Teil ist **dadurch gekennzeichnet, dass** es eine schwarze untere Schicht, die auf der Zink und/oder Aluminium beinhaltenden Oberfläche eines zu behandelnden Substrats aufgebracht ist, und eine obere Schicht aufweist, die zumindest ein aus Aluminium, Magnesium und Zink auswählbares Oxid beinhaltet.

Das erste Verfahren zur Herstellung erfindungsgemäßer lichtabsorbierender Teile dient dazu, lichtabsorbierende Teile mit der oben bezeichneten Struktur herzustellen und ist **dadurch gekennzeichnet, dass** durch Kontakt des eine Zink und/oder Aluminium beinhaltende Oberfläche aufweisenden Substrats mit einer wässrigen Lösung, die Nickel- und/oder Cobaltionen sowie eine wasserlösliche schwefelhaltige Verbindung und ein Säureanion enthält, eine Nickel und/oder Cobalt enthaltende schwarze untere Schicht auf der vorbezeichneten zu behandelnden Oberfläche gebildet wird, und danach auf der vorbezeichneten unteren Schicht eine obere Schicht gebildet wird, die zumindest ein aus Aluminium, Magnesium und Zink auswählbares Oxid beinhaltet.

Das zweite Verfahren zur Herstellung erfindungsgemäßer lichtabsorbierender Teile dient dazu, lichtabsorbierende Teile mit der oben bezeichneten Struktur herzustellen und ist **dadurch gekennzeichnet, dass** durch Kontakt des eine Zink und/oder Aluminium beinhaltende Oberfläche aufweisenden Substrats mit einer wässrigen Lösung, die mindestens ein aus Aluminium, Magnesium und Zink auswählbares Element, Nickel- und/oder Cobaltionen sowie eine wasserlösliche schwefelhaltige Verbindung und ein Säureanion enthält, auf der vorbezeichneten zu behandelnden Oberfläche gleichzeitig eine Nickel und/oder Cobalt enthaltende schwarze untere Schicht und eine obere Schicht gebildet wird, die zumindest ein aus Aluminium, Magnesium und Zink auswählbares Oxid beinhaltet.

Ein bevorzugtes erstes oder zweites Verfahren zur Herstellung erfindungsgemäßer lichtabsorbierender Teile sieht vor, dass das vorgenannte Säureanion ein Fluoridion beinhaltet, wobei vorgenannte wasserlösliche schwefelhaltige Verbindung in ihrer Struktur besonders bevorzugt eine Bindung C=S und eine - NH2-Gruppe aufweist, und als wasserlösliche schwefelhaltige Verbindung insbesondere mindestens eine Verbindung verwendet wird, die aus Thioharnstoffdioxid, Thioharnstoff und deren Derivaten ausgewählt ist.

Eine besonders bevorzugte Ausführungsform des ersten oder zweiten erfindungsgemäßen Herstellungsverfahrens ist **dadurch gekennzeichnet, dass** in der vorgenannten wässrigen Lösung das Konzentrationsverhältnis (A)/(B) der Zinkkonzentration (A g/l) zur Konzentration der Nickel- und/oder Cobaltionen (B g/l) in einem Bereich von 0,05 bis 1,0 liegt,

Durch Vorsehen einer zumindest ein aus Aluminium, Magnesium und Zink auswählbares Oxid beinhaltenden oberen Schicht auf einer schwarzen, Nickel und/oder Cobalt enthaltenden unteren Schicht ermöglicht es die vorliegende Erfindung, auf Zink und/oder Aluminium beinhaltenden Oberflächen zu behandelnder Substrate eine lichtabsorbierende Schicht mit einem hohen Schwarzgrad vorzusehen, wobei der schwarze Überzug schwer ablösbar ist und sich durch eine hervorragende Lackschichthaftfestigkeit auszeichnet. Diese lichtabsorbierende Schicht wird durch eine Behandlung von Zink und/oder Aluminium enthaltenden Oberflächen erhalten und weist ein gutes schwarzes Aussehen bzw. eine hervorragende Lackschichthaftfestigkeit auf, wobei vorbezeichnete Oberfächenbehandlung wirtschaftlich bei vergleichsweise niedrigen Temperaturen auf nichtelektrolytischem Wege in kurzer Zeit einstufig durchgeführt wird. Des Weiteren kann die lichtabsorbierender Teile Schicht erfindungsgemäßer lichtabsorbierender Teile durch eine entsprechende Auswahl der Zusammensetzung ohne Verwendung von teurem Silber, schädlichen wasserlöslichen Antimonverbindungen und ohne Verwendung von Chemikalien mit Ammoniakgeruch hergestellt werden. Die vorliegende Erfindung hat somit einen hohen Anwendungswert, wenn sie für elektrische Haushaltsgeräte, Komponenten von optischen Geräten oder Geräten in den Bereichen Transport und Elektronik, als Baumaterial, druckgegossene Zinkprodukte oder verzinkte Materialien, Aluminiumwerkstoffe wärmeabsorbierende Materialien für Küchengeräte etc. angewendet wird.

Die vorliegende Erfindung sieht eine Struktur von auf einer Oberfläche aufgebrachten Überzügen vor, bei der notwendigerweise auf einer Zink und/oder Aluminium enthaltenden Oberfläche des zu behandelnden Substrats eine schwarze untere Schicht, die Nickel und/oder Cobalt enthält, vorgesehen ist, auf deren oberer Schicht eine Schicht vorgesehen ist, die mindestens ein aus Aluminium, Magnesium und Zink auszuwählendes Oxid enthält. Die Dicke der oberen Schicht unterliegt keinen Beschränkungen, sie liegt jedoch wegen der dann guten Antireflexionsfunktion vorzugsweise in einem Bereich von 0,01 bis 0,5 µm, bevorzugter jedoch in einem Bereich von 0,05 bis 0,5 µm. Die Dicke der unteren Schicht liegt, damit eine ausreichende Schwärzung erhalten wird, vorzugsweise bei 0,1 bis 5 µm. Wenn sich die Dicke der unteren und der oberen Schicht innerhalb der jeweils bevorzugten Bereiche bewegt, wird nach der erfindungsgemäßen Behandlung ein L-Wert unter 20 erzielt, weshalb sich die gewollte Lichtabsorption in einem äußerst guten Bereich befindet.

Ein Fehlen von Zink und/oder Aluminium in der Oberfläche des zu behandelnden Substrats ist ungünstig, da es in diesem Fall schwierig ist, die Nickel und/oder Cobalt enthaltende schwarze untere Schicht mit guter Haftfestigkeit zu bilden. Die Zusammensetzung der Oberfläche des zu behandelnden Substrats enthält vorzugsweise mindestens 50 Masse-% Zink oder Aluminium bzw. einen Gesamtgehalt von Aluminium und Zink von mindestens 50 Masse-% auf. Als Beispiele für Substratwerkstoff können Aluminiumwerkstoffe, Legierungen von Aluminium mit weiteren Metallen wie beispielsweise Aluminium-Magnesium-Legierungen, Aluminium-Kupfer-Legierungen, Aluminium-Silicium-Legierungen und Aluminium-Silicium-Kupfer-Legierungen, sowie Zinklegierungen angegeben werden. Im Falle von Aluminiumwerkstoffen werden als Substrate am bevorzugtesten beispielsweise reines Aluminium und Aluminiumwerkstoffe aus der Serie JIS 1000 verwendet, gefolgt von Al-Werkstoffen der Serien JIS 2000, JIS 3000, JIS 5000, JIS 6000 und JIS 7000 sowie AC- und ADC-Werkstoffen. Noch bevorzugter werden diese einer Zinkatbehandlung unter Einsatz von Natriumzinkat, Kaliumzinkat und Zinkfluorid unterzogen, die Erfindung kann jedoch auch ohne Zinkatbehandlung als Vorbehandlung ausgeführt werden. Die erfindungsgemäße Behandlung kann außerdem auch auf Magnesium enthaltenden Legierungen auch ohne Vorbehandlung mit Zinkatbeize. Die Oberflächen zu behandelnder Substrate inklusive magnesiumhaltiger Legierungen können auch einer Vorbehandlung unterzogen werden, bei der durch eine Zinkatbehandlung eine Zinkschicht auf der Oberfläche gebildet wird. Als Zinklegierungen werden bevorzugt ZDC-Materialien, und als mit Zink überzogene Stahlmaterialien schmelztauchverzinkter Stahl, galvanisch verzinkter Stahl, durch Vakuumbeschichtung verzinkter Stahl und mit Zn-Al-Legierungen beschichteter Stahl verwendet. Im Übrigen kann die Behandlung auch ausgeführt werden, wenn zugleich verschiedene dieser Materialien vorliegen.

Des Weiteren ist es erforderlich, dass in der auf der Oberfläche des zu behandelnden Substrats vorgesehenen unteren Schicht Nickel und/oder Cobalt enthalten ist, wobei die untere Schicht vorzugsweise beide, d.h. Nickel und Cobalt enthält. Vom Schwärzungsgrad her liegen Nickel und/oder Cobalt vorzugsweise zumindest zu einem Teil in Form eines Sulfids vor. Außerdem können in der unteren Schicht des Weiteren zumindest ein Vertreter aus der von metallischen Nanopartikeln, Oxiden und Hydroxiden der Elemente Nickel bzw. Cobalt sowie, als Verunreinigungen, Zinkverbindungen gebildeten Gruppe enthalten sein. Weiterhin muss auf der äußersten Oberfläche erfindungsgemäßer lichtabsorbierender Teile eine obere Schicht vorhanden sein, die zumindest ein aus Aluminium, Magnesium und Zink auswählbares Oxid beinhaltet. Diese obere Schicht ist transparent und wird als eine Schicht mit einer einfallendes Licht einschließenden Wirkung vorgesehen, wodurch die Antireflexionsfunktion der unteren schwarzen Schicht weiter verstärkt und zugleich die Verschleißbeständigkeit und die Haftfestigkeit des Überzugs verbessert werden, und somit ein Ablösen bzw. Abfallen der schwarzen Schicht verhindert werden. Die obere Schicht kann so ausgestaltet werden, dass sie beispielsweise aus Aluminiumoxid, Magnesiumoxid oder Zinkoxid oder einer aus zumindest zweien dieser Oxide bestehenden Kombinationen gebildet wird. Der Anteil dieser Oxide an der gesamten Menge der Schichtbestandteile liegt, bei einzelner Verwendung bzw. als Summe von zwei und mehr Oxiden, im Allgemeinen bevorzugt bei mindestens 50 Massen-% (einschließlich solcher Fälle, in denen der Anteil bei 100 Massen-% liegt). Des Weiteren enthält die obere Schicht vorzugsweise Zinkoxid, da in diesem Fall auch die antistatische und die UV-absorbierende Wirkung gesteigert wird. Im Falle der zweischichtigen Struktur erfindungsgemäßer Überzüge müssen die obere und die unterer Schicht nicht klar und deutlich voneinander getrennt sein, vielmehr kann es sich auch um eine Zusammensetzungsgradientenstruktur handeln, bei der sich die Zusammensetzung in Tiefenrichtung graduell ändert.

Die Herstellung erfindungsgemäßer lichtabsorbierender Teile muss entweder nach einem ersten oder einem zweiten Verfahren erfolgen, wobei das erste Verfahren vorsieht, dass durch Kontakt des eine Zink und/oder Aluminium beinhaltende Oberfläche aufweisenden Substrats mit einer wässrigen Lösung, die Nickel- und/oder Cobaltionen sowie eine wasserlösliche schwefelhaltige Verbindung und ein Säureanion enthält, eine Nickel und/oder Cobalt enthaltende schwarze untere Schicht auf der vorbezeichneten zu behandelnden Oberfläche gebildet wird, und danach auf der vorbezeichneten unteren Schicht eine obere Schicht gebildet wird, die zumindest ein aus Aluminium, Magnesium und Zink auswählbares Oxid beinhaltet, und das zweite Verfahren vorsieht, dass durch Kontakt des eine Zink und/oder Aluminium beinhaltende Oberfläche aufweisenden Substrats mit einer wässrigen Lösung, die Nickel- und/oder Cobaltionen, Zinkionen sowie eine wasserlösliche schwefelhaltige Verbindung und ein Säureanion enthält, auf der vorbezeichneten zu behandelnden Oberfläche eine Nickel und/oder Cobalt enthaltende schwarze untere Schicht und eine obere Schicht gebildet wird, die zumindest ein aus Aluminium, Magnesium und Zink auswählbares Oxid beinhaltet.

In der vorliegenden Erfindung kann als Behandlungslösung zur Bildung der schwarzen unteren Schicht eine wässrige Lösung verwendet werden, die Nickel- und/oder Cobaltionen, eine wasserlösliche schwefelhaltige Verbindung und ein Säureanion enthält. Durch Zusatz zumindest einer aus Aluminium, Magnesium und Zink auswählbaren Metallverbindung wird es möglich, im Anschluss an die Bildung der entstandenen schwarzen Schicht auf dieser eine praktisch transparente Aluminium-, Magnesium- oder Zinkoxide abzuscheiden und somit die untere und die obere Schicht gleichzeitig mit einem Mal zu bilden.

Die Nickel- bzw. Cobaltionen können der Behandlungslösung in Form von Sulfaten, Nitraten, Chloriden, Fluoriden, Carbonaten, Acetaten, Oxalaten, Hydroxiden, Oxiden usw. zugesetzt werden.

Bevorzugt dabei werden Sulfate, Chloride. Carbonate (basische Carbonate) und Hydroxide. Das Zusetzen der genannten Ionen kann unter Verwendung verschiedener Salze erfolgen, vorzugsweise werden jedoch Salze der gleichen Gattung verwendet. Des Weiteren werden, weil hierdurch der Reflexionsgrad weiter vermindert wird, Kupfer oder Edelmetallionen zugesetzt, deren Anteil, wenn die Behandlungslösung entweder Nickel- oder Cobaltionen enthält, bezogen auf die Menge der Nickel- oder Cobaltionen bzw., wenn die Behandlungslösung beide Ionen enthält, bezogen auf deren Gesamtmenge, unter 20 Massen-% liegt.

Als wasserlösliche schwefelhaltige Verbindung werden ohne besondere Beschränkung solche verwendet, Nickel und/oder Cobalt sowie Sulfid bilden können. Solange sie wasserlöslich sind, können als wasserlösliche schwefelhaltige Verbindung beispielsweise Phenylthioharnstoff, Acetylthioharnstoff, Allylthioharnstoff, Thioharnstoffdioxid, Thioschwefelsäure, Thiophosphorsäure, Thiocyansäure, Thioglykolsäure, Dithioglykol, Alkylthioharnstoff, Thioharnstoff, Thiocarbaminsäure, Thiocarbamid, Thiosemicarbamid, Carbodithioat, Thiocarbohydrazid sowie deren Derivate verwendet werden. Von diesen schwefelhaltigen Verbindungen werden in Hinblick auf den Schwärzungsgrad und die Stabilität der Behandlungslösung noch bevorzugter solche verwendet, die in ihrer molekularen Struktur C=S-Bindungen und -NH₂-Gruppen aufweisen, wovon wiederum am Bevorzugtesten Thioharnstoffdioxid, Thioharnstoff und deren Derivate eingesetzt werden. Als bevorzugte Derivate werden Alkylthioharnstoffe mit einer Kohlensoffzahl von 3 bis 9, Acetylthioharnstoff, Allylthioharnstoff und Phenylthioharnstoff genannt. Diese können allein oder auch in Form von Kombinationen aus mindestens zwei Schwefelverbindungen verwendet werden.

Als Säureanionen können sowohl organische als auch anorganische Säureanionen verwendet werden, bevorzugt werden das Sulfation, das Nitration, das Chloridion, das Fluoridion und Carboxylationen. Wenn zur Zufuhr von Nickel- und Cobaltionen entsprechende Sulfate, Nitrate, Chloride, Acetate, Oxalate usw. verwendet werden, ist es möglich, beide gleichzeitig aufzufüllen. Der pH-Wert der Behandlungslösung unterliegt keinen besonderen Beschränkungen, er liegt vorzugsweise jedoch unter 7 und noch bevorzugter in einem Bereich von 2 bis 6.

Wenn die zu behandelnden Oberflächen der zu behandelnden Substrate Aluminium oder Aluminiumlegierungen sind, enthält die Behandlungslösung als Säureanionen vorzugsweise Fluoridionen. Bei Anwesenheit von Fluoridionen kann Aluminiumwerkstoffen auch durch direkte Behandlung ohne Zinkatbehandlung ein gutes Aussehen verliehen werden. Wenn zur Zufuhr von Nickel- und Cobaltionen entsprechende Sulfate, Nitrate, Chloride, Acetate, Oxalate usw. verwendet werden, ist es möglich, beide gleichzeitig aufzufüllen.

Der pH-Wert der Behandlungslösung unterliegt keinen besonderen Beschränkungen, er liegt vorzugsweise jedoch unter 7 und noch bevorzugter in einem Bereich von 2 bis 6.

Der Anteil der wasserlöslichen schwefelhaltigen Verbindungen liegt, wenn die Behandlungslösung entweder Nickel- oder Cobaltionen enthält, bezogen auf die Menge der Nickel- oder Cobaltionen bzw., wenn die Behandlungslösung beide Ionen enthält, bezogen auf deren Gesamtmenge, bei mindestens 1 Massenteil. Bei einem Anteil der schwefelhaltigen Verbindungen von, bezogen auf 10 Massenteile Metallionen, mehr als 50 Massenteilen bleiben die Leistungen hinsichtlich des schwarzen Aussehens unverändert, aber da bei Anteilen von mehr als 50 Massensteilen die Bildung von Niederschlägen begünstigt wird, werden Anteile von weniger als 50 Massenteilen bevorzugt. Wenn sowohl Nickel- als auch Cobaltionen verwendet werden, entfallen in einer noch bevorzugteren Ausführungsform von 10 Massenteilen Gesamtmetallionen 2 bis 9 Massenteile auf Nickelionen und der verbleibende Rest auf Cobaltionen. Wenn der Anteil der Ni-Ionen unter 2 Massenteilen liegt, kann es je nach Materialart dazu kommen, dass die zu erreichende Schwärzung unzureichend bleibt. Gleiches gilt für Anteile über 9 Massenteilen. Die Konzentration der Nickel- ober Cobaltionen bei alleiniger Verwendung von entweder Nickel- oder Cobaltionen bzw. die gemeinsame Konzentrationen dieser Ionen bei Verwendung von sowohl Nickel- als auch Cobaltionen in der Behandlungslösung liebt vorzugsweise bei 1 bis 50 g/l, noch bevorzugter jedoch bei 2 bis 30 g/l. Die Behandlungstemperatur liegt vorzugsweise bei 20 bis 50 °C und die Behandlungszeit bei vorzugsweise 5 bis 180 s.

Diese für die Zubereitung der Behandlungslösung verwendeten Verbindungen werden zur Zubereitung besagter Lösungen in Wasser gelöst; in einem Bereich, in dem keine Gefährdung ihrer Wirkung gegeben ist, kann sie jedoch auch andere Lösungsmittel als Wasser beinhalten. In derartigen Fällen können mit Wasser mischbare Lösungsmittel ausgewählt werden. Die Konzentration der Behandlungslösung unterliegt keinen besonderen Beschränkungen, solange sie sich ein einem Bereich bewegt, in dem die zugesetzten Verbindungen gelöst werden, sie liegt jedoch vorzugsweise bei 3 bis 200 g/l (als Metallionen). Bei unter 3g/l wird. liegt der Zeitbedarf für die Behandlung hoch, und bei 200 g/l kann es zur Ausfällung eines Teils ungelöster Salze kommen. Der Behandlungslösung wird vorzugsweise mindestens ein Vertreter aus der von Aluminium, Magnesium und Zink gebildeten Gruppe zugesetzt, noch bevorzugter liegt hierbei deren Konzentration bei alleiniger Verwendung bzw. bei Verwendung von aus mindestens zwei vorbezeichneten Vertretern bestehenden Kombinationen deren gemeinsame Konzentration bei 0,05 bis 20 g/l.

Das Konzentrationsverhältnis (A)/(B) zwischen der Zinkkonzentration (A in g/l) in vorgenannter Lösung und, wenn Nickel- oder Cobaltionen alleinig verwendet werden, deren jeweiligen Konzentration bzw., wenn beide verwendet werden, deren gemeinsamen Konzentration (B in g/l) liegt vorzugsweise in einem Bereich von 0,05 bis 1,0. Eine Zusammensetzung in diesem Bereich wird bevorzugt, da in diesem Fall, wenn des Weiteren vorbezeichnete Säureanionen, vorzugsweise Fluoridionen zugesetzt sind, auch dann, wenn das Substratmetall kein Zink enthält und im Wesentlichen von Aluminium gebildet wird, die erfindungsgemäße lichtabsorbierende Schicht direkt, d.h. ohne Vorbehandlung, in der durch eine Zinkatbehandlung auf der Oberfläche eine Zinkschicht gebildet wird, erhalten werden kann. Noch bevorzugter liegt (A)/(B) in einem Bereich von 0,1 bis 0,5.

Die durch Anwendung des erfindungsgemäßen Verfahrens einer Behandlung zugänglichen Substratoberflächen bestehen aus Zink, Zinklegierungen, Aluminium oder Aluminiumlegierungen. Die behandelbaren Substrate umfassen metallische Materialien mit von Zink- und/oder Aluminiumlegierungen gebildeten Oberflächen, beispielsweise mit Zink- und/oder Aluminiumlegierungen beschichtete Stähle, mit Zink- und/oder Aluminiumlegierungen beschichtetes Aluminium und Druckgusserzeugnisse aus Zink oder Aluminium, außerdem jedoch auch durch Vakuumabscheiden oder Sputtern mit Aluminium und/oder Zink beschichtete Gläser und Kunststoffwerkstoffe.

Wenn die Behandlungslösung in Kontakt mit der Zink und/oder Aluminium enthaltenden Behandlungsgut-Oberflächen gebracht wird, löst sich Zink aus den Behandlungsgut-Oberflächen heraus. Dann werden die in der Lösung befindlichen Ni- und Co-Ionen als ultrafeine Teilchen auf die Werkstoffoberflächen abgeschieden, wobei zu einem Teil durch Oberflächenreaktion Sulfide gebildet werden, indem ein Teil vorbezeichneter Ionen an Schwefelatome gebunden werden, die durch Spaltung der schwefelhaltigen Verbindungen entstanden sind. Die übrigen Metallionen werden als metallische Nanopartikel oder als Oxide auf die Oberflächen abgeschieden und bilden hier einen schwarzen Überzug. Wenn hierbei in der Lösung Ionen der Elemente Aluminium, Magnesium oder Zink vorliegen, werden im Zuge des an der Werkstoffoberfläche stattfindenden pH-Anstiegs Aluminium-, Magnesium und Zinkoxide abgeschieden und ziehen auf die schwarze Schicht auf. Und da ein erneuter Übergang der schwarzen Schicht in Lösung unterbunden wird, erhält die schwarze Schicht eine gute schwarze Färbung. Nach dem Abschluss der Behandlung durch Spülen mit Wasser und Trocknen fungiert die abgeschiedene obere Schicht, die zumindest ein aus Aluminium, Magnesium und Zink auswählbares Oxid beinhaltet, als Schutzüberzug für die schwarze Schicht und erhöht deren Haftfestigkeit und Beständigkeit. Zugleich fungiert sie als reflexionsunterbindende Schicht, wodurch auch das Lichtabsorptionsvermögen erhöht wird. Wenn die Behandlungslösung keine Lösung ist, in der mindestens ein aus Aluminium, Magnesium und Zink wählbares Ion vorhanden ist, gestaltet sich die Bildung der transparenten Oxidschicht schwierig, weshalb in diesem Fall nach der Schwärzungsbehandlung bevorzugt, wozu eine Vorstufenlösung, in der Oxidsole (Aluminium, Magnesium und Zink) und diese Metalle gelöst sind, aufgestrichen und dann durch Brennen eine obere Schicht gebildet wird, die zumindest ein aus Aluminium, Magnesium und Zink auswählbares Oxid beinhaltet. Als Bestandteile beinhaltet die Vorstufenlösung bevorzugt Oxalate, Maleate, Nitrate, Chloride, Sulfate, beta-Diketonkomplexe usw. der Metalle Aluminium, Magnesium und Zink. In gleicher Weise, wird es bevorzugt, die obere Schicht nach der Schwärzungsbehandlung durch ein Verfahren zu bilden, das ein Abscheiden von Zinkhydroxid durch Kontakt mit einer sauren, Aluminium, Magnesium und Zink enthaltenden Lösung und ein sich an ein Spülen mit Wasser anschließendes Trocknen vorsieht.

Bei der Ausführung der Erfindung wird, um die zu behandelnden Substratoberflächen mit der Behandlungslösung in Kontakt zu bringen, auf Verfahren zurückgegriffen, gemäß denen die zu behandelnden Substrate zum Aufbringen der Lösung beispielsweise in diese getaucht oder die Oberflächen mit der Lösung besprüht werden. Des Weiteren kann die Behandlung auch elektrolytisch vorgenommen werden, wobei das metallische Material als Anode geschaltet wird.

Die Behandlungstemperatur unterliegt keinen besonderen Beschränkungen, allgemein jedoch in einem Bereich von 0 bis 80 °C und bevorzugt insbesondere bei 20 bis 50 °C. Die Behandlungszeit kann aufgrund der Abhängigkeit von der Konzentration der Behandlungslösung, vom Behandlungsverfahren, von der Behandlungstemperatur u. dergl. nicht näher eingeschränkt werden, im Allgemeinen wird der Kontakt zwischen Behandlung mit den Metallwerkstoffen bei einigen Sekunden bis zu einigen Minuten liegen. Bei einer zu langen Behandlungszeit kann die Geometrie der Materialoberfläche beeinträchtigt werden. Weiterhin wird die Behandlungslösung nach der Behandlung bevorzugt schnell entfernt, beispielsweise durch Spülen mit Wasser. Vor dem In-Kontakt-Bringen mit der Behandlungslösung wird bevorzugt eine Vorbehandlung nach üblichen Verfahren, beispielsweise Entfetten, vorgenommen.

Zwischen der unteren und oberen Schicht in der Erfindung kann eine deutliche Grenze bestehen, ebenso kann eine deutliche Grenze ausgebildet sein, ebenso kann die Grenze so ausgebildet sein, dass sich die obere Schicht durch eine kontinuierliche bzw. stetige Veränderung der Zusammensetzung der unteren Schicht ergibt.

### Figurenbezeichnungen

Fig. 1: Fig. 1 (A) und (B) sind Zeichnungen, die die Ergebnisse einer Analyse der Überzüge in Ausführungsbeispiel 1 zeigen.
Fig. 2: Fig. 2 (A) und (B) sind Zeichnungen, die die Ergebnisse einer Analyse der Überzüge in Ausführungsbeispiel 1 zeigen.
Fig. 3: Fig. 3 ist eine Zeichnung, die die Ergebnisse einer Analyse der Überzüge in Ausführungsbeispiel 1 zeigt.

### Ausführungsbeispiele

Im Folgenden wird die vorliegende Erfindung anhand von Ausführungsbeispielen und Vergleichsbeispielen besprochen. Der Gegenstand der Erfindung ist jedoch keinesfalls auf die im Folgenden angegebenen Ausführungsbeispiele beschränkt.

Testbleche: Es wurden verschiedene Aluminiumbleche als Testbleche verwendet, wobei es sich um solche, die durch Entfetten reiner Aluminiumbleche mit einem alkalischen Entfettungsmittel (FC-315, Nihon Parkerizing Co., Ltd.) erhalten wurden (50 mm x 100 mm, 1 mm Dicke), und solche, deren Oberflächen durch 30 s Behandlung dieser Bleche in einem durch Lösen von Zinkoxid in einer Natriumhydroxidlösung zubereiteten Bad zur Zinkatbehandlung mit metallischem Zink beschichtet wurde.

Behandlung (Ausführungsbeispiele 1 bis 5 und 9 bis 11, Vergleichsbeispiele 1 bis 3): Es wurden Behandlungslösungen mit der in Tabelle 1 angegebenen Zusammensetzung unter Verwendung reinen Wassers als Lösungsmittel zubereitet. Die Testbleche wurden 120 s in die auf 50 °C erwärmten Schwärzungslösungen getaucht, um gleichzeitig eine untere und eine obere Schicht auf den Oberflächen zu bilden. Nach der Behandlung wurden die Testbleche mit Wasser gespült und 5 min bei 150 °C getrocknet. Als Testbleche wurden in den Ausführungsbeispielen 2, 4, 9 bis 11 und in Vergleichsbeispiel 3 reine Aluminiumbleche verwendet, in Ausführungsbeispiel 1, 3 und 5 sowie in den Vergleichsbeispielen 1 und 2 wurden die zinkbeschichteten Aluminiumbleche verwendet. Die Säureanionen wurden in Form von Gegenionen von Nickel und Cobalt als deren Sulfaten, Chloriden, Acetaten usw. mit einer Dosierung von 50 bis 200 g/l zugesetzt; in den Beispielen, die Fluorid enthalten (Ausführungsbeispiele 2, 4, 9, 10 und 11 und Vergleichsbeispiel 3) wurden Säureanionen in Form von 1 g/l saurem Ammoniumfluorid zugesetzt. Als wasserlösliche schwefelhaltige Verbindungen wurden
A: Thioharnstoff (Ausführungsbeispiele 1, 4 und 10 und Vergleichsbeispiel 1),
B: N-Phenylthioharnstoff (Ausführungsbeispiele 2 und 11) und
C: Thioharnstoffdioxid (Ausführungsbeispiele 3 und 5, Vergleichsbeispiel 3) verwendet.

Der pH-Wert der Lösungen wurde mittels verdünnter Schwefelsäure und Ammoniakwasser in einem Bereich von 3 bis 5 eingestellt. Zink, Aluminium und Magnesium wurden als Salze dieser Metalle zugesetzt, wobei dieselben Salze verwendet wurden, die zum Zusetzen von Nickel bzw. Cobalt verwendet wurden (Beispielsweise wurde in Ausführungsbeispiel 1, in dem Nickelsulfat verwendet wurde, Zink in Form von Zinksulfat zugesetzt.) In Ausführungsbeispiel 9 wurden zusätzlich 0,2 g/l Kupfer(II)sulfat zugesetzt. In Ausführungsbeispiel 10 wurden zusätzlich 0,1 g/l Silbersulfat zugesetzt.

### Ausführungsbeispiel 6

Auf analog zu Ausführungsbeispiel 5, jedoch ohne Verwendung von Al im Behandlungsbad behandelte Bleche wurde eine 10 g/l Zinkoxalat enthaltende Lösung so aufgetragen, dass sich eine trockene Schichtdicke von 0,2 µm ergibt, anschließend wurden diese Bleche bei 300 °C getrocknet, um Testbleche zu erhalten.

### Ausführungsbeispiel 7

Auf unter denselben Bedingungen wie in Ausführungsbeispiel 6 angefertigte behandelte Bleche wurde eine Lösung, in der 10 g/l Aluminiumoxidsol gelöst war, aufgetragen, so dass sich eine trockene Schichtdicke von 0,5 µm ergibt. Anschließend wurden diese Bleche bei 150 °C getrocknet, um Testbleche zu erhalten.

### Ausführungsbeispiel 8

Es wurden Testbleche mit einer oberen Schicht aus Magnesiumoxid hergestellt, wozu unter denselben Bedingungen wie in Ausführungsbeispiel 6 angefertigte behandelte Bleche bei 50 °C in eine Lösung, in der 20 g/l Magnesiumsulfat gelöst waren, getaucht und nach Spülen mit Wasser 1 h bei 200 °C getrocknet wurden.

### Vergleichsbeispiel 4

Es wurden Testbleche mit einer oberen Schicht aus Siliciumoxid hergestellt, wozu unter denselben Bedingungen wie in Vergleichsbeispiel 1 angefertigte behandelte Bleche in eine Lösung, in der 10 g/l Siliciumoxidsol gelöst waren, getaucht und danach bei 150 °C getrocknet wurden.

**Tabelle 1**

| Vorgabe | Ni-Ion (g/l) | Co-Ion (g/l) | Schwefelverbindung | Anion | Al, Mg, Zn, Cu, Ag (g/l) | A/B |
|---|---|---|---|---|---|---|
| Ausführungsbeispiel 1 | 10 | - | A | SO₄²⁻ | Zn : 1 | 0,1 |
| Ausführungsbeispiel 2 | 10 | 20 | B | F⁻ | MG : 5 | 0 |
| Ausführungsbeispiel 3 | 2 | 4 | C | Acetat | Al : 1 | 0 |
| Ausführungsbeispiel 4 | - | 6 | A | F⁻ | Mg : 5 | 0 |
| Ausführungsbeispiel 5 | 10 | 5 | C | SO₄²⁻ | Al : 0,5 | 0 |
| Ausführungbeispiel 6 | 10 | 5 | C | SO₄²⁻ | - | 0 |
| Ausführungsbeispiel 7 | 10 | 5 | C | SO₄²⁻ | - | 0 |
| Ausführungsbeispiel 8 | 10 | 5 | C | SO₄²⁻ | - | 0 |
| Ausführungsbeispiel 9 | 10 | 0 | C | F⁻ | Zn : 5 Cu : 0,2 (als Kupfer-sulfat) | 0,5 |
| Ausführungsbeispiel 10 | 20 | 0 | A | F⁻ | Zn : 5 Cu : 0, (als Silber- sulfat) | 0,25 |
| Ausführungsbeispiel 11 | 28 | 2 | B | F⁻ | Zn : 2 | 0,07 |
| Vergleichsbeispiel 1 | 10 | 5 | A | SO₄²⁻ | - | 0 |
| Vergleichsbeispiel 2 | 10 | 8 | - | Cl⁻ | Al : 1 | 0 |
| Vergleichsbeispiel 3 | 10 | - | C | F⁻ | - | 0 |
| Vergleichsbeispiel 4 | 10 | 5 | A | SO₄²⁻ | - | 0 |

Die Leistungen der erhaltenen Testbleche wurden wie folgt bewertet.

Die Ergebnisse sind in Tabelle 2 zusammengestellt.
1) Lichtabsorptionsvermögen: Mit einem Kolorimeter (Colormeter von Nippon Denshoku Co., Ltd.) wurde als Maß für die Lichtabsorption der L-Wert der Testblechoberflächen gemessen und das Lichtabsorptionsvermögen anhand dieses L-Wertes bewertet (Je geringer der L-Wert, desto besser ist das Lichtabsorptionsvermögen.)
2) Verschleißbeständigkeit: Mit weißem Papier (Kimwipe) wurden die Testmaterialoberflächen 20-mal in einer Vor- und Rückwärtsbewegung abgewischt und dann mit bloßem Auge bewertet, wie viel schwarze Beschichtung sich abgelöst hatte und an dem Papier klebte.
   A: Auf der Papieroberfläche wurden keine klebenden Rückstände festgestellt.
   B: Auf der Papieroberfläche wurden in geringerem Umfang klebende Rückstände festgestellt.
   C: Das Papier ist schwarz geworden.

**Tabelle 2**

| Vorgabe | Lichtabsorptionsvermögen (L-Wert) | Verschleißbeständigkeit |
|---|---|---|
| Ausführungsbeispiel 1 | 14 | A |
| Ausführungsbeispiel 2 | 15 | A |
| Ausführungsbeispiel 3 | 16 | A |
| Ausführungsbeispiel 4 | 14 | A |
| Ausführungsbeispiel 5 | 13 | A |
| Ausführungsbeispiel 6 | 12 | A |
| Ausführungsbeispiel 7 | 11 | A |
| Ausführungsbeispiel 8 | 11 | A |
| Ausführungsbeispiel 9 | 11 | A |
| Ausführungsbeispiel 10 | 8 | A |
| Ausführungsbeispiel 11 | 9 | A |
| Vergleichsbeispiel 1 | 24 | C |
| Vergleichsbeispiel 2 | 21 | C |
| Vergleichsbeispiel 3 | 28 | B |
| Vergleichsbeispiel 4 | 21 | B |

Um sich zu vergewissern, dass die Beschichtungen in den Ausführungsbeispielen aus einer oberen und unteren Schicht mit jeweils unterschiedlicher Zusammensetzung bestehen, wurden die in den Ausführungs- und Vergleichsbeispielen erhaltenen Beschichtungen einer Oberflächenanalyse mittels XPS unterzogen. Die Analyseergebnisse bestätigen, dass die Beschichtungen in allen Ausführungsbeispielen aus einer oberen Schicht mit einer Dicke von 0,01 bis 0,3 µm und aus einer unteren Schicht mit einer Dicke von 0,1 bis 1 µm bestehen. Typische Beispiele für die Ergebnisse der Schichtanalyse in Ausführungsbeispiel 1 werden in Fig. 1 bis 3 gezeigt. Diese zeigen eine aus Zinkoxid bestehende obere Schicht und eine Ni- und Co-Sulfide enthaltende untere Schicht.

Die obigen Bewertungs- und Testergebnisse belegen hervorragende Leistungen der Ausführungsbeispiele hinsichtlich Lichtabsorptionsvermögen und Verschleißbeständigkeit und weisen somit eine hohe Praxistauglichkeit aus.

## Patentansprüche

1. Lichtabsorbierendes Teil, **dadurch gekennzeichnet, dass** es auf der Oberfläche eines zu behandelnden Substrats mit einer Oberfläche, die Zink und/oder Aluminium enthält, eine auf dieser Oberfläche aufgebrachte schwarze untere Schicht, die Nickel und/oder Cobalt enthält, und eine obere Schicht aufweist, die zumindest ein aus Aluminium, Magnesium und Zink auswählbares Oxid beinhaltet.

2. Verfahren zur Herstellung des in Anspruch 1 beschriebenen lichtabsorbierenden Teiles, **dadurch gekennzeichnet, dass** durch Kontakt eines eine Zink und/oder Aluminium beinhaltende Oberfläche aufweisenden Substrats mit einer wässrigen Lösung, die Nickel- und/oder Cobaltionen sowie eine wasserlösliche schwefelhaltige Verbindung und ein Säureanion enthält, eine Nickel und/oder Cobalt enthaltende schwarze untere Schicht auf der vorbezeichneten zu behandelnden Oberfläche gebildet wird, und danach auf der vorbezeichneten unteren Schicht eine obere Schicht gebildet wird, die zumindest ein aus Aluminium, Magnesium und Zink auswählbares Oxid beinhaltet.

3. Verfahren zur Herstellung des in Anspruch 1 beschriebenen lichtabsorbierenden Teiles, **dadurch gekennzeichnet, dass** durch Kontakt eines eine Zink und/oder Aluminium beinhaltende Oberfläche aufweisenden Substrats mit einer wässrigen Lösung, die zumindest ein aus Aluminium, Magnesium und Zink auswählbares Element, Nickel- und/oder Cobaltionen sowie eine wasserlösliche schwefelhaltige Verbindung und ein Säureanion enthält, gleichzeitig eine Nickel und/oder Cobalt enthaltende schwarze untere Schicht und eine obere Schicht gebildet wird, die zumindest ein aus Aluminium, Magnesium und Zink auswählbares Oxid beinhaltet.

4. Herstellungsverfahren für lichtabsorbierende Teile nach Anspruch 2 oder 3, wobei als vorbezeichnetes Säureanion zumindest ein Fluoridion verwendet wird.

5. Herstellungsverfahren für lichtabsorbierende Teile nach einem der Ansprüche 2 bis 4, wobei als vorbezeichnete wasserlösliche schwefelhaltige Verbindung eine Verbindung verwendet wird, die in ihrer molekularen Struktur eine C=S-Bindung und eine -NH2-Gruppe aufweist.

6. Herstellungsverfahren für lichtabsorbierende Teile nach einem der Ansprüche 2 bis 5, wobei als vorbezeichnete wasserlösliche schwefelhaltige Verbindung zumindest eine Verbindung verwendet wird, die aus Thioharnstoffdioxid, Thioharnstoff und deren Derivaten ausgewählt wird.

7. Herstellungsverfahren für lichtabsorbierende Teile nach einem der Ansprüche 2 bis 6, wobei in der vorbezeichneten wässrigen Lösung das Konzentrationsverhältnis (A)/(B) der Zinkkonzentration (A in g/l) zur Konzentration der Nickel- und/oder Cobaltionen (B in g/l) in einem Bereich von 0,05 bis 1,0 liegt.
